# FASCICULE DE BREVET EUROPEEN

(11) **EP 0 463 909 B1**
(45) Date de publication et mention de la délivrance du brevet: **08.03.1995**
(21) Numéro de dépôt: 91401542.5
(22) Date de dépôt: 11.06.1991
(51) Int. Cl.: B22D 18/04, B22C 9/20, B22C 9/08

(54) **Procédé, moule et installation de coulée de métal sous basse pression**
Verfahren, Giessform und Vorrichtung zum Niederdruckgiessen von Metallen
Process, mould and device for low pressure metal casting

(30) Priorité: 22.06.1990 FR 9007861
(43) Date de publication de la demande: 02.01.1992
(73) Titulaire: PONT-A-MOUSSON S.A., 54017 Nancy (FR)
(72) Inventeur: Sourlier, Pascal, F-54320 Maxeville (FR)
(74) Mandataire: Jacobson, Claude

(56) Documents cités:
- FR-A- 2 295 808
- US-A- 2 940 142
- US-A- 3 656 539

## Description

La présente invention est relative à la coulée de métal sous basse pression en moule en sable borgne. Elle concerne en premier lieu un procédé de coulée de métal sous basse pression dans un moule en sable borgne comprenant un puits de coulée ouvert vers le bas, au moins une empreinte, et des attaques de coulée reliant le puits de coulée à cette empreinte ou à ces empreintes, procédé du type dans lequel on relie la base du puits de coulée à l'extrémité supérieure d'un tube d'amenée de métal liquide, et l'on fait monter le métal dans ce tube et dans le puits jusqu'à remplissage de l'empreinte ou des empreintes par l'intermédiaire des attaques.

La technique de coulée sous basse pression (voir par exemple les FR-A-2 295 808, 2 367 566 et 2 556 996 au nom de la Demanderesse) est particulièrement avantageuse, par rapport à la coulée gravitaire, pour réaliser des pièces métalliques à paroi mince et/ou de forme complexe et/ou de grandes dimensions. En effet, la pression exercée par le métal, qui résulte de l'injection d'un gaz dans une poche étanche contenant le métal liquide, peut être commandée à volonté de façon à pousser le métal dans tous les recoins des empreintes.

Toutefois, avec certaines configurations de pièces, on a constaté l'apparition de certains défauts de fonderie liés au remplissage, par exemple de soufflures (c'est-à-dire inclusion de bulles d'air).

L'invention a pour but de perfectionner la technique de coulée sous basse pression de façon à diminuer la fréquence d'apparition de tels défauts.

A cet effet, l'invention a pour objet un procédé de coulée du type précité, caractérisé en ce que, à au moins un moment de la coulée, on ralentit le métal pendant son passage dans les attaques en service.

Suivant un mode de mise en oeuvre, on envoie dans le tube d'amenée un débit de métal liquide adapté pour provoquer une montée de ce métal au-dessus des attaques en service.

L'invention a également pour objet un moule en sable borgne visant à obtenir les mêmes buts. Ce moule, du type comprenant un puits de coulée ouvert vers le bas, au moins une empreinte, et des attaques de coulée reliant le puits de coulée à cette empreinte ou à ces empreintes, est caractérisé en ce que la somme des aires des sections des attaques en service est, à au moins un moment de la coulée, supérieure à l'aire de la section du puits de coulée.

Dans le cas d'un moule à plusieurs empreintes, en particulier, la somme des aires des sections de toutes les attaques peut être supérieure à l'aire de la section du puits de coulée.

Plus spécifiquement, si les empreintes sont réparties sur n étages, l'aire de la section du puits de coulée peut être comprise entre la somme des aires des sections des attaques de (n - 1) étages et celle des sections de toutes les attaques.

Si le moule comprend des groupes d'attaques alimentées chacune par un canal intermédiaire, de préférence, l'aire de la section de chaque canal est supérieure à la soie des aires des sections des attaques qu'il alimente.

L'invention a encore pour objet une installation de coulée de métal sous basse pression constituant une application d'un tel moule. Cette installation, du type comprenant une poche de coulée d'où part un tube d'amenée de métal liquide ouvert vers le haut, une source de gaz sous pression reliée à la poche, au moins un moule en sable borgne comprenant un puits de coulée ouvert vers le bas, au moins une empreinte, et des attaques de coulée reliant le puits de coulée à cette empreinte ou à ces empreintes, et des moyens pour appliquer la base du puits de coulée sur l'ouverture du tube d'amenée, est caractérisée en ce que le moule est conforme à la définition ci-dessus.

Des exemples donnés à titre non limitatif de mise en oeuvre de l'invention vont maintenant être décrits en regard des dessins annexés, sur lesquels :
- la Fig. 1 représente schématiquement, en coupe verticale, une installation de coulée conforme à l'invention :
- la Fig. 2 montre schématiquement, en coupe suivant la ligne II-II de la Fig. 3, un autre moule pouvant être utilisé dans l'installation de la Fig. 1 ; et
- la Fig. 3 est une vue de ce moule prise en coupe suivant la ligne III-III de la Fig. 2.

L'installation représentée à la Fig. 1 comporte une enceinte 1 formant une poche ou réserve de métal liquide 2, un bâti 3 de support de moule et un moule en sable 4. Elle est appliquée à la coulée sous basse pression de fonte (fonte grise ou fonte à graphite sphéroïdal), d'acier ou d'un super-alliage dans le moule 4. A part la configuration interne de ce moule, l'installation est identique à celle décrite dans le FR-A-2 295 808 précité.

La poche 1, fixe, comporte un couvercle supérieur 5 fixé de façon étanche à ses parois latérales et verrouillé par des moyens appropriés (non représentés). Une buse de coulée 6 traverse un orifice 7 ménagé dans le couvercle 5. Cette buse 6 comporte une partie inférieure tubulaire 8 dont le diamètre extérieur correspond au diamètre de l'orifice 7 et une partie supérieure 9, de forme générale tronconique, qui s'appuie de façon étanche sur la périphérie de l'orifice 7 par sa grande base plane 10. Une garniture d'étanchéité 11 constituée par un cordon d'amiante est logée dans une gorge ménagée dans la base 10 de la buse. La buse 6 est traversée par un conduit ou tube d'amenée 12 en matériau réfractaire plongeant dans la fonte jusqu'au voisinage du fond de la poche 1 ; la partie supérieure du conduit 12 débouche au centre de la buse 6, au niveau de la face supérieure plane de celle-ci.

La poche 1 est reliée à une source 13 de gaz sous pression par un conduit 14, la mise en communication de la poche 1 avec la source de pression 13 ou avec l'atmosphère s'effectuant par un dispositif approprié 15 extérieur à la poche. Un manomètre 16 permet de surveiller la pression régnant à l'intérieur de la poche lors de la coulée.

Le bâti 3 comprend des poteaux 17 munis à leur base de roues 18 portées par deux rails 19.

Les poteaux 17 sont réunis à leur extrémité supérieure par un plafond 20 portant un vérin 21 dirigé vers le bas et dont la tige de piston 22 porte, articulée à son extrémité inférieure, une plaque d'appui 23.

Les poteaux 17 portent également chacun une collerette 24 sur laquelle s'appuie un ressort hélicoidal 25. Une plaque de support 26 horizontale peut coulisser verticalement le long d'une partie des poteaux 17 située au-dessus des collerettes 24 ; cette plaque 26 est en appui constant sur l'extrémité supérieure des ressorts 25 et est sollicitée par ceux-ci vers le haut. Lorsqu'aucune pression vers le bas n'est appliquée à la plaque 26, celle-ci se trouve à un niveau supérieur à celui de la face supérieure de la buse 6. Une ouverture circulaire 27, de diamètre suffisant pour laisser passer la buse 6, est ménagée dans la plaque 26.

Le moule 4 est un moule borgne massif en sable réalisé en au moins deux parties. Ce moule comprend un puits de coulée 28 et quatre empreintes 29 reliées chacune au puits 28 par une attaque 30 et réparties sur deux étages.

Le puits 28 est vertical et de section circulaire à peu près égale à celle du tube d'amenée 12. Il est ouvert à sa base, qui présente un logement 31 ayant une forme évasée tronconique conjuguée de celle de la buse 6. Il s'étend jusqu'à une certaine distance de la face d'extrémité supérieure du moule.

Les quatre attaques 30 sont parallèles deux à deux et à peu près horizontales. Leur section est rectangulaire, et la détermination de cette section sera expliquée plus loin.

Le fonctionnement de l'installation est le suivant : le bâti 3 étant éloigné de la poche 1, un joint d'étanchéité réfractaire approprié 32 est appliqué au fond du logement 31 du moule 4. Le moule 4, contenant dans chaque empreinte un noyau non représenté, est placé sur la plaque 26 et centré sur l'ouverture 27 de celle-ci, puis le bâti 3 est amené sur les rails 19 au-dessus de la poche 1 de fonte liquide de façon que la buse 6 se trouve en regard du logement 31 du moule. Le vérin 21 est alors mis en extension de façon à abaisser, par l'intermédiaire de la plaque 23, le moule 4 et son support 26 à l'encontre de la force des ressorts 25. Cette opération serre le joint 32 entre le fond du logement 31 et la buse 6 et assure la liaison étanche du puits de coulée au tube d'amenée.

La poche 1 est ensuite reliée à la source de pression 13 par manoeuvre du dispositif 15. La pression agissant sur la surface libre de la fonte fait monter celle-ci dans le tube 12. La fonte remplit le puits 28 du moule, les attaques 30 et les empreintes 29. La pression est maintenue pendant un temps déterminé en fonction des dimensions et des formes des pièces et de leur système d'attaques. Le puits 28 joue pendant ce temps le rôle de réserve ou de masselotte en apportant aux empreintes la fonte liquide supplémentaire destinée à compenser les retraits. Puis les attaques 30 se solidifient, la pression de gaz est ramenée à la pression atmosphérique dans la poche 1, par manoeuvre du dispositif 15, et la fonte liquide se trouvant dans le puits 28 et dans le tube 12 redescend dans la poche 1 en évacuant ces deux conduits.

L'action du vérin 21 est alors supprimée, l'ensemble moule-support 26 est écarté de la buse 6 sous l'action des ressorts 25, et l'ensemble du bâti 3 est éloigné horizontalement de la poche sur les rails 19.

La description qui précède est conforme à la technique décrite dans le FR-A-2 295 808 précité, et le joint d'étanchéité 32 peut être tel que décrit dans ce document.

Conformément à la présente invention, l'aire de la section du puits 28 est comprise entre la somme des aires des sections des attaques 30 d'un étage et la somme des aires des sections de toutes les attaques. Par suite, lorsque l'on applique un débit de gaz approprié par le conduit 14, le métal monte dans le puits 28 afin d'assurer une hauteur métallostatique suffisante au niveau de chaque étage, et le métal se détend en pénétrant dans les attaques. Ceci permet d'assurer une coulée multiétages tout en garantissant un écoulement régulier du métal, avec un minimum de turbulences, et, par suite, réduit l'érosion du sable dû au passage du métal liquide, dans les attaques comme dans les empreintes elles-mêmes. Les risques d'occlusion de bulles d'air dans le métal et d'apparition de reprises sont minimisés. Il en résulte finalement des pièces plus saines.

Le moule représenté partiellement aux Fig. 2 et 3 comporte également deux empreintes 29 par étage. Cependant, dans ce cas, chaque empreinte est alimentée par plusieurs attaques 30, et des canaux intermédiaires 33 relient le puits 28 à deux de ces attaques respectivement. Pour conserver le mode de remplissage calme décrit ci-dessus, l'aire de la section de chaque canal 33 est supérieure à la somme des aires des sections des attaques alimentées par ce canal.

Dans le cas d'empreintes de grande dimension, qui correspond à l'alimentation de chaque empreinte par plusieurs attaques comme aux Fig. 2 et 3, il peut arriver que les attaques du ou des premiers étages soient solidifiées avant que le métal soit parvenu au sommet du puits de coulée. Dans ce cas, on dimensionne les cavités (puits de coulée, canaux, attaques) du moule de façon que, à chaque instant, ce soit la somme des aires des sections des attaques en service (c'est-à-dire ni vides ni solidifiées) qui soit supérieure à l'aire de la section du puits de coulée.

## Revendications

1. Procédé de coulée de métal sous basse pression dans un moule en sable borgne comprenant un puits de coulée (28) ouvert vers le bas, au moins une empreinte (29), et des attaques de coulée (30) reliant le puits de coulée à cette empreinte ou à ces empreintes, du type dans lequel on relie la base du puits de coulée à l'extrémité supérieure d'un tube d'amenée de métal liquide (12), et l'on fait monter le métal dans ce tube et dans le puits jusqu'à remplissage de l'empreinte ou des empreintes par l'intermédiaire des attaques, caractérisé en ce que, à au moins un moment de la coulée, on ralentit le métal pendant son passage dans les attaques en service.

2. Procédé suivant la revendication 1, caractérisé en ce qu'on envoie dans le tube d'amenée un débit de métal liquide adapté pour provoquer une montée de ce métal au-dessus des attaques en service.

3. Moule en sable borgne pour la coulée de métal sous basse pression, du type comprenant un puits de coulée (28) ouvert vers le bas, au moins une empreinte (29), et des attaques de coulée (30) reliant le puits de coulée à cette empreinte ou à ces empreintes, caractérisé en ce que la somme des aires des sections des attaques (30) en service est, à au moins un moment de la coulée, supérieure à l'aire de la section du puits de coulée (28).

4. Moule suivant la revendication 3, du type à plusieurs empreintes (29), caractérisé en ce que la somme des aires des sections de toutes les attaques (30) est supérieure à l'aire de la section du puits de coulée (28).

5. Moule suivant la revendication 4, dans lequel les empreintes (29) sont réparties sur n étages, caractérisé en ce que l'aire de la section du puits de coulée (28) est comprise entre la somme des aires des sections des attaques (30) de (n - 1) étages et celle des sections de toutes les attaques.

6. Moule suivant l'une quelconque des revendications 3 à 5, du type comprenant des groupes d'attaques (30) alimentées chacune par un canal intermédiaire (33), caractérisé en ce que l'aire de la section de chaque canal est supérieure à la somme des aires des sections des attaques qu'il alimente.

7. Installation de coulée de métal sous basse pression en moule en sable borgne, du type comprenant une poche de coulée (1) d'où part un tube d'amenée (12) ouvert vers le haut, une source (13) de gaz sous pression reliée à la poche, au moins un moule en sable borgne (4) comprenant un puits de coulée (28) ouvert vers le bas, au moins une empreinte (29), et des attaques de coulée (30) reliant le puits de coulée à cette empreinte ou à ces empreintes, et des moyens (21) pour appliquer la base du puits de coulée sur l'ouverture du tube d'amenée, caractérisée en ce que le moule est conforme à l'une quelconque des revendications 3 à 6.

## Claims

1. A process for low-pressure casting of metal in a blind sand mould comprising a casting shaft (28) which is open downwards, at least one mould cavity (29), and casting gates (30) linking the casting shaft to the said mould cavity or cavities, of the type in which the base of the casting shaft is connected to the upper end of a tube for supply of liquid metal (12), and the metal is caused to rise inside the tube and inside the shaft until the mould cavity or cavities is/are filled via the gates, **characterized in that** at least at one moment during casting, the metal is slowed down during its passage through the gates in operation.

2. A process in accordance with claim 1, **characterized in that** a flow of liquid metal, adapted so as to cause the metal to rise above the gates in operation, is introduced into the supply tube.

3. A blind sand mould for low-pressure casting of metal, of the type comprising a casting shaft (28) which is open downwards, at least one mould cavity (29), and casting gates (30) linking the casting shaft to the said mould cavity or cavities, **characterized in that** the sum of the areas of the sections of the gates (30) in operation is greater than the area of the section of the casting shaft (28), at least at one moment during casting.

4. A mould in accordance with claim 3, of the type with a plurality of mould cavities (29), **characterized in that** the sum of the areas of the sections of all the gates (30) is greater than the area of the section of the casting shaft (28).

5. A mould in accordance with claim 4, in which the mould cavities (29) are distributed over n levels, **characterized in that** the area of the section of the casting shaft (28) is comprised between the sum of the areas of the sections of the gates (30) of (n - 1) levels, and the sum of the areas of the sections of all the gates.

6. A mould in accordance with any one of claims 3 to 5, of the type comprising groups of gates (30) each fed by an intermediate channel (33), **characterized in that** the area of the section of each channel is greater than the sum of the areas of the sections of the gates which the said channel supplies.

7. An installation for low-pressure casting of metal in a blind sand mould, of the type comprising a foundry ladle (1) from which there issues a supply tube (12) open upwards, a source (13) of gas under pressure connected to the ladle, at least one blind sand mould (4) comprising a casting shaft (28) open downwards, at least one mould cavity (29) and casting gates (30) connecting the casting shaft to the said mould cavity or cavities, and means (21) for applying the base of the casting shaft onto the opening of the supply tube, **characterized in that** the mould is in accordance with any one of claims 3 to 6.

## Patentansprüche

1. Verfahren zum Niedrigdruckgiessen in einer Blindsandform, die einen nach unten offenen Gießschacht (28), mindestens einen Formeinsatz (29) und Gießanschnitte (30) zur Verbindung des Gießschachtes mit diesem Formeinsatz oder diesen Formeinsätzen aufweist, eines Typs, bei welchem man die Schachtbasis mit dem oberen Ende eines Zuleitungsrohrs (12) für Flüssigmetall verbindet, und das Metall in diesem Rohr und im Schacht bis zur Ausfüllung des Formeinsatzes oder der Formeinsätze durch die Anschnitte ansteigen läßt, **dadurch gekennzeichnet,** daß zumindest zu einem Zeitpunkt des Gießvorgangs der Metallfluß während seines Durchflusses durch die in Benutzung befindlichen Anschnitte verlangsamt wird.

2. Verfahren gemäß Anspruch 1, **dadurch gekennzeichnet,** daß in das Zuleitungsrohr ein derartig angepaßter Metallfluß geschickt wird, daß ein Anstieg dieses Metalls über die in Benutzung befindlichen Anschnitte erfolgt.

3. Blindsandform für Niedrigdruckguß eines Typs, welcher einen nach unten offenen Gießschacht (28), mindestens einen Formeinsatz (29) und Gießanschnitte (30) aufweist, welche den Gießschacht mit diesem Formeneinsatz bzw. mit diesen Formeneinsätzen verbinden, **dadurch gekennzeichnet,** daß die Summe der Flächen aller Anschnittsquerschnitte (30) zu zumindest einem Zeitpunkt des Gießvorgangs größer ist als die Fläche des Querschnitts des Gießschachtes (28).

4. Gießform gemäß Anspruch 3, eines Typs, welcher mehrere Formeinsätze (29) aufweist, **dadurch gekennzeichnet,** daß die Summe der Flächen aller Anschnittsquerschnitte (30) größer ist als die Querschnittsfläche des Gießschachtes (28).

5. Gießform gemäß Anspruch 4, eines Typs bei welchem die Formeinsätze (29) auf n Ebenen verteilt sind, **dadurch gekennzeichnet,** daß die Fläche des Gießschachtquerschnitts (28) zwischen der Summe der Flächen der Anschnittsquerschnitte (30) von (n - 1) Ebenen und der Summe aller Anschnittsquerschnitte befindlich ist.

6. Gießform gemäß eines beliebigen Anspruches von 3 bis 5, eines Typs, welcher Anschnittsgruppen (30) aufweist, deren jede durch einen Zwischenkanal (33) gespeist wird, **dadurch gekennzeichnet,** daß die Fläche des Querschnitts eines jeden Kanals größer ist als die Summe der Flächen aller von ihm gespeisten Anschnittsquerschnitte.

7. Vorrichtung zum Niederdruckgießen in Blindsandform, eines Typs, welcher eine Gießtasche (1) aufweist, aus der ein Zuleitungsrohr (12) nach oben wegführt, sowie eine mit der Tasche verbundene Druckgasquelle (13) und mindestens eine Blindsandform (4), welche einen nach unten offenen Gießschacht (28), mindestens einen Formeinsatz (29) und Gießanschnitte (30) aufweist, die den Gießschacht mit diesem Formeinsatz oder diesen Formeinsätzen verbinden sowie Mittel (21) zur Befestigung der Gießschachtbasis auf der Öffnung des Zuleitungsrohres, **dadurch gekennzeichnet,** daß die Gießform einem beliebigen Anspruch von 3 bis 6 entspricht.
